# EUROPÄISCHE PATENTSCHRIFT

(11) **EP 0 262 689 B1**
(45) Veröffentlichungstag und Bekanntmachung des Hinweises auf die Patenterteilung: **29.11.1989**
(21) Anmeldenummer: 87114597.5
(22) Anmeldetag: 06.08.1984
(51) Int. Cl.: H01C 17/24

(54) **Verfahren zur Herstellung von engtolerierten Widerständen**
Process for the production of resistors with narrow tolerances
Procédé de fabrication de résistances à tolérances fines

(30) Priorität: 05.10.1983 DE 3336229
(43) Veröffentlichungstag der Anmeldung: 06.04.1988
(62) Teilanmeldung aus: 84109320.6
(73) Patentinhaber: Roederstein Spezialfabriken für Bauelemente der Elektronik und Kondensatoren der Starkstromtechnik GmbH, D-84034 Landshut (DE)
(72) Erfinder: Harpaintner, Alfons, D-8300 Altdorf (DE)
(74) Vertreter: Dipl.-Phys.Dr. Manitz Dipl.-Ing. Finsterwald Dipl.-Ing. Grämkow Dipl.Chem.Dr. Heyn Dipl.Phys. Rotermund Morgan, B.Sc.(Phys.)

(56) Entgegenhaltungen:
- DE-A- 2 131 356
- DE-A- 2 752 922
- FR-A- 2 226 733
- US-A- 3 787 965
- US-A- 3 827 142

## Beschreibung

Die Erfindung betrifft ein Verfahren zur Herstellung von engtolerierten Widerständen mit einer Widerstandsschicht.

Bei einem beispielsweise aus der DE-AS 23 19 899 bekannten Verfahren zum Abgleich von Schichtwiderständen wird durch ein strichliertes Wendelbild eine im wesentlichen gleiche Stromdichteverteilung entlang der Widerstandsschicht erhalten. Dieses Wendelbild wird mittels eines impulsweise betriebenen Laserstrahls erzeugt, wobei die Auswahl der Impulsdauer eines Laserimpulses zwischen der 0,1-fachen und 0,9-fachen Periodendauer des impulsweisen Laserstrahls gewählt wird. Der erreichbare Widerstandswert ist der Stellung der Widerstandsstege aufeinanderfolgender Wendeln und dem Verhältnis der Breite des Widerstandssteges zur Länge der Abgleichmarke proportional.

Nachteilig bei diesem bekannten Verfahren ist, daß aufgrund der Schmalheit der Laserspuren während des Fertigungsvorganges leicht eine Veränderung der elektrischen Werte durch Eindringen von Staub, Schmutz und dergleichen in die Laserspuren auftreten kann und aufgrund der auf die Justierung folgenden Fertigungsschritte häufig hohe Wertsprünge entstehen, die chargenabhängig und damit schwer vorhersehbar sind.

Der Erfindung liegt die Aufgabe zugrunde, das Verfahren der eingangs genannten Art in der Weise auszubilden, daß auch engere Toleranzen bei den Widerstandswerten problemlos erzielbar sind und unerwünschte Wertsprünge während des Fertigungsverfahrens zuverlässig vermieden werden.

Gelöst wird diese Aufgabe nach der Erfindung dadurch, daß zunächst eine Grobjustierung des Widerstandes auf seinen Sollwert und dann ein von einem Einbrennvorgang gefolgtes Lackieren dieses Widerstandes vorgenommen, anschließend eine Feinjustierung mittels Laser-Einzelschüssen in die Widerstandsschicht durchgeführt und ab schließend eine Endlackierung aufgebracht wird.

Aufgrund der erfindungsgemäßen Ausbildung ist das Auftreten höherer Wertsprünge ausgeschlossen. Die Problematik der Einhaltung gewisser Vorhaltwerte, wie sie beim bekannten Wendelvorgang gegeben ist, tritt nicht auf. Die Streuung der Endwerte ist sehr gering und liegt nach dem Lackieren im Regelfall deutlich unter 1%. Im Vergleich zu herkömmlichen Verfahren ist es auch möglich, eine höhere Fertigungsgeschwindigkeit, höhere Endwerte und einen breiteren Grundwertbereich zu erreichen.

Hierbei kann insbesondere von einem Verfahren zur Wertjustierung von Widerständen ausgegangen werden, bei dem in Abhängigkeit von dem jeweils geforderten Widerstandswert von einer auf einem Trägerkörper vorgesehenen Widerstandsschicht mittels eines Lasers Teilbereiche entfernt und/oder in die Widerstandsschicht Marken bestimmter Form eingeschnitten werden, wobei mittels Einzelschüssen des Lasers in die Widerstandsschicht ein Punktraster eingebracht wird, dessen auf die Gesamtfläche der Widerstandsschicht bezogene Ausdehnung, Lage und/oder dessen Einzelpunktabstände und/oder dessen Einzelpunktgrößen in Abhängigkeit vom geforderten Widerstandswert gewählt wird bzw. werden. Beim Vorliegen eines zylindrischen Trägerkörpers kann der Widerstand während der Einzelschußrasterung in Rotation versetzt werden.

Es genügt, den jeweiligen Widerstand vorteilhafterweise auf etwa -1,5% bis -2% seines späteren Sollwertes zu justieren und nach dem Aufbringen und Einbrennen des Vorlacks insbesondere unter Einsatz sehr feiner Einschüsse den exakten Endwert einzustellen. Die Widerstandsschicht ist bei den weiteren Fertigungsschritten auch im Bereich vorhandener Schliffränder gegen Abrieb geschützt. Die Endlackierung verursacht nur noch äußert geringe und in der Praxis nicht mehr stören de Wertsprünge von beispielsweise etwa 0,02%, wobei die Streuung stets sehr klein bleibt.

Weitere wesentliche Vorteile des Verfahrens nach der Erfindung bestehen darin, daß mit herkömmlichen Fertigungsvorrichtungen schnell und wirtschaftlich produziert werden kann, daß auch eine Justierung von Werten größer als 100 k Ohm möglich ist, indem sich die Endjustierung zweckmäßigerweise auf mehrere hundert winzige Einzelrasterpunkte verteilt und somit auch eine sehr schmale Widerstandsspur bearbeitet werden kann, und daß am fertigen Widerstand keine Spurverengungen auftreten, die bei hohen Belastungen zum Durchbrennen des Widerstandes führen könnten.

Die Erfindung betrifft auch Widerstände, bestehend aus einem insbesondere zylindrischen Trägerkörper und einer darauf angebrachten Widerstandsschicht sowie stirnseitigen Anschlußelementen, wobei in der Widerstandsschicht ein den elektrischen Gesamtwiderstand erhöhendes Punktraster ausgebildet ist, die sich dadurch auszeichnen, daß sich die Rasterpunkte bildenden Löcher zumindest teilweise durch die Widerstandsschicht und eine darauf angebrachte Lackschicht erstrecken, und daß auf dieser Lackschicht zumindest eine weitere, auch diese Löcher überdeckende Endlackschicht vorgesehen ist.

Die einzelnen Punkte des Rasters sind dabei vorzugsweise gleichmäßig über zumindest einen Teilbereich der Widerstandsschicht verteilt. Insbesondere bei einer Rasterverteilung über die gesamte Oberfläche wirkt sich die Tatsache positiv aus, daß keine Hot-Spots entstehen, da aufgrund der Rasterstruktur keine örtlichen Verengungen einer Weiterbahn vorliegen.

In einem insbesondere mittig gelegenen Teilbereich der Widerstandsschicht kann eine erhöhte Rasterpunktdichte zur Ausbil dung einer eine Sicherungsfunktion besitzenden Sollfehlstelle vorgesehen sein. Durch Einsatz eines derartigen Widerstandes in Fernsehgeräten kann zusätzliche Sicherheit mit minimalem Aufwand geschaffen werden, da ein solcher Widerstand die Funktion einer wesentlich teureren Normalsicherung übernehmen kann.

Vorteilhafte Ausgestaltungen der Erfindung sind den Unteransprüchen angegeben.

Ausführungsbeispiele der Erfindung werden anhand der beigefügten Zeichnung beschrieben; in der Zeichnung zeigt:
Fig. 1 eine schematische Darstellung eines bekappten zylindischen Widerstandes mit einer im Bereich beider Enden vorgesehenen Punktrasterung, und
Fig. 2 eine der Fig. 1 ähnliche Darstellung einer Variante mit vergrößerten Rasterpunkten.

Fig. 1 zeigt einen Widerstand, der aus einem zylindrischen Trägerkörper mit einer darauf aufgebrachten Widerstandsschicht 1 besteht und an seinen beiden Enden mit als Anschlußkappen ausgebildeten Anschlußelementen 2, 3 versehen ist.

Zur Schaffung eines nicht-induktiven Widerstandes und zur Erzielung eines im Vergleich zum Grundwert wesentlich höheren und außerdem möglichst genauen Endwertes ist in die Widerstandsschicht ein punktförmiges Raster 4 eingebracht, das aus einzelnen Rasterpunkten 5 besteht, die mittels Einzelschüssen eines Lasers erzeugt sind. Im dargestellten Ausführungsbeispiel wurden die Einzelschuß-Rasterpunkte bei sich drehenden Trägerkörpern angebracht.

Bei der Ausführungsvariante nach Fig. 2 sind in ihrer Abmessung größere Rasterpunkte 5 verwendet. Das Grundprinzip des Punktrasters ist aber auch bei dieser Variante beibehalten.

Ausdehnung, Lage und/oder Einzelpunktabstände und/oder Einzelpunktgröße können je nach den gestellten Anforderungen variiert werden. Hierbei ist ohne störenden fertigungstechnischen Aufwand eine hohe Flexibilität erreichbar.

Das Verfahren nach der Erfindung ermöglicht es, eine wesentliches Problem bei der Fertigung engtolerierter Widerstände zu beseitigen, das darin besteht, daß durch die auf die Justierung folgenden Bearbeitungsschritte wie Schweißen und Lackieren, zum einen die Streuung der Widerstände vergrößert wird und zum anderen der Mittelwert der jeweiligen Charge nicht genau vorhersehbaren Abwanderungen unterliegt. Dieses Problem ist um so gravierender, je engere Endtoleranzwerte gefordert werden.

Die für das erfindungsgemäße Verfahren charakteristischen Schritte der Grobjustierung, Vorlackierung und Feinjustierung stellen sich anhand eines Beispiels wie folgt dar:
Zunächst werden die Widerstände auf etwa -2 bis -1,5% unter den späteren Sollwert abgeglichen. Dies kann sowohl mittels eines Lasers als auch durch eine Scheibenwendelung erfolgen. Wichtig ist, daß an die Endwertstreuung keine hohen Anforderungen gestellt werden müssen.

Die grobjustierten Widerstände werden bevorzugt an einem Vorlackierautomaten bis zu den Kappen überlackiert und anschließend bei 200_{°} C etwa zwei Stunden ausgehärtet. Diese erste Lackschicht geht entscheidend in die Wertänderung durch Abwanderung ein. Die Widerstände sind nun gegen Abrieb geschützt und soweit stabilisiert, daß die Wertände rungen bei der Fertiglackierung um eine Größenordnung kleiner werden als bei der herkömmlichen normalen Fertigung.

Anschließend erfolgt die Feinjustierung, wobei die Widerstände im Einzelpulsverfahren abgeglichen werden, d.h. es wird auf der Widerstandsschicht kein zusammenhängender Schnitt ausgeführt, sondern die Werterhöhung wird duch eine Vielzahl einzelner Abgleichpunkte vorgenommen.

Im Zusammenhang mit dieser Feinjustierung ergeben sich eine Reihe von Vorteilen, die wie folgt zusammengefaßt werden können:
An dem zur Feinjustierung verwendeten Laser sind keine Umbauten erforderlich.
Es lassen sich sehr hohe Stückzahlen erreichen.
Der jeweilige Widerstand kann beliebig zugeführt werden und es ist keine Links-Rechts-Kennung der Wendelung notwendig.
Bei der Rohjustierung sind deine Aussparungen erforderlich.
Die Widerstandsbahn wird nicht örtlich verengt.
Bezüglich der Widerstandsbahnbreite liegen keine Einschnürungen vor.
Es ergibt sich keine örtliche Überhitzung der Widerstandsbahn, die Temperaturkoeffizienteneffekte erbringen könnte.
Bei der Weiterverarbeitung bieten die feinen Lasereinschüsse keine Angriffspunkte für Wertänderungen, obwohl dort noch die schützende Lackschicht fehlt.

Beim nächsten Verfahrensschritt des Schweißens treten praktisch keine Wertänderungen auf. Schließlich wird die Fertiglackierung durchgeführt, wobei auf die Widerstände nur sehr geringe Temperaturbelastungen einwirken und demgemäß die Abwanderungen äußerst gering bleiben.

## Patentansprüche

1. Verfahren zur Herstellung von engtolerierten Widerständen mit einer Widerstandsschicht, bei welchem zunächst eine Grobjustierung des Widerstandes auf seinen Sollwert und dann ein von einem Einbrennvorgang gefolgtes Lackieren dieses Widerstandes vorgenommen, andschließend eine Feinjustierung mittels Laser-Einzelschüssen in die Widerstandsschicht durchgeführt und abschließend eine Endlackierung aufgebracht wird.

2. Verfahren nach Anspruch 1, dadurch gekennzeichnet, daß der Widerstand bei der Grobjustierung auf etwa -1,5 % bis -2% seines Sollwertes eingestellt wird.

3. Verfahren nach Anspruch 1, dadurch gekennzeichnet, daß der Feinabgleich mit einer möglichst großen Zahl möglichst feiner Einschüsse vorgenommen wird.

4. Verfahren nach Anspruch 3, dadurch gekennzeichnet, daß während des Feinabgleichs mittels Laserschüssen mehrere hundert Einzelpunkte in die Widerstandsschicht eingebracht werden.

5. Widerstand, bestehend aus einem insbesondere zylindrischen Trägerkörper und einer darauf angebrachten Widerstandsschicht (1) sowie stirnseitigen Anschlußelementen (2, 3), wobei in der Widerstandsschicht (1) ein den elektrischen Gesamtwiderstand erhöhendes Punktraster (4) ausgebildet ist, hergestellt nach einem oder mehreren der vorhergehenden Ansprüche, dadurch gekennzeichnet, daß sich die die Rasterpunkte (5) bildenden Löcher zumindest teilweise durch die Widerstandsschicht (1) und eine darauf angebrachte Lackschicht erstrecken, und daß auf dieser Lackschicht zumindest eine weitere, auch diese Löcher überdeckende Endlackschicht vorgesehen ist.

6. Widerstand nach Anspruch 5, dadurch gekennzeichnet, daß die einzelnen Punkte (5) des Rasters (4) gleichmäßig über zumindest einen Teilbereich der Widerstandsschicht (1) verteilt sind.

7. Widerstand nach Anspurch 5 oder 6, dadurch, gekennzeichnet, daß ein insbesondere mittig gelegener Teilbereich der Widerstandschicht (1) eine erhöhte Rasterpunktdichte zur Ausbildung einer eine Sicherungsfunktion besitzenden Sollfehlstelle aufweist.

## Revendications

1. Procédé de fabrication de résistances de grande précision munies d'une couche résistive, ce procédé consistant en ce que l'on procède d'abord à un réglage approximatif de la résistance à sa valeur de consigne et ensuite à un laquage de cette résistance, suivi d'un processus de cuisson, tandis que l'on réalise ensuite un réglage précis au moyen d'injections individuelles au laser ménagées dans la couche résistive et en ce que l'on dispose, à des fins d'isolation, un laquage terminal.

2. Procédé selon la revendication 1, caractérisé en ce que l'on règle la résistance lors du réglage approximatif d'environ 1,5% à 2% de sa valeur de consigne.

3. Procédé selon la revendication 1, caractérisé en ce que l'on procède au réglage précis en faisant appel à un nombre aussi élevé que possible d'injections les plus précises possibles.

4. Procédé selon la revendication 3, caractérisé en ce que lors du réglage précis effectué au moyen d'injections au laser, on réalise plusieurs centaines de points individuels dans la couche résistive.

5. Résistance, continuée d'un support, en particulier, cylindrique, et d'une couche résistive (1) aménagée sur ce support, ainsi que d'éléments de raccord (2, 3) à faces frontales, dans laquelle on a aménagé, dans la couche résistive (1), un réseau de points (4) augmentant la résistance électrique totale, cette résistance étant fabriquée selon l'une ou plusieurs des revendications précédentes, caractérisée en ce que les trous constituant les points (5) du réseau s'étendent au moins en partie à travers la couche résistive (1), ainsi qu'à travers une couche de laque y ayant été appliquée, et en ce que l'on prévoit sur cette couche de laque, au moins une couche de laque supplémentaire terminale, recouvrant également ces trous.

6. Résistance selon la revendication 5, caractérisée en ce que les points individuels (5) du réseau (4) sont répartis régulièrement sur au moins une zone partielle de la couche résistive (1).

7. Résistance selon la revendication 5 ou 6, caractérisée en ce qu'une zone partielle située en particulier au milieu de la couche résistive (1) présente une épaisseur plus élevée de points de réseau, en vue de constituer un vide de consigne exerçant une fonction de sécurité.

## Claims

1. A method of manufacturing close-tolerance resistors having a resistive layer wherein a coarse adjustment of the resistance to its desired value is first effected and then a painting of this resistor followed by a baking process, wherein subsequently a fine adjustment is carried out by means of single laser shots into the resistive layer and wherein an end painting coat is then applied.

2. Method in accordance with claim 1, characterized in that the resistance is set during a coarse adjustment to approximately -1,5% to -2% of its desired value.

3. Method in accordance with claim 1, characterized in that the fine adjustment is effected with the largest possible number of shots which are as fine as possible.

4 Method in accordance with claim 3, character- izer, in that during fine adjustment by means of laser shots several hundred individual points are introduced into the resistive layer.

5. Resistor comprising a carrier body, in particular a cylindrical carrier body, a resistive layer (1) applied thereto, and also end face terminal elements, with a point raster (4) which increases the total electrical resistance being formed in the resistive layer (1), manufactured in accordance with one or more of the preceding claims, characterized in that the holes forming the raster points (5) extend at least partially through the resistive layer (1) and through a paint layer applied thereon, and in that at least one further end paint layer which covers over these holes is provided on this paint layer.

6. Resistor in accordance with claim 5, characterized in that the individual points (5) of the raster (4) are uniformly distributed over at least a part of the region of the resistive layer (1).

7. Resistor in accordance with claim 5 or claim 6, characterized in that a part region of the resistive layer (1), in particular a centrally disposed part region, has an increased raster point density to form a desired failure location having a safety (or fuse) function.
